# EUROPÄISCHE PATENTSCHRIFT

(11) **EP 1 805 340 B1**
(45) Veröffentlichungstag und Bekanntmachung des Hinweises auf die Patenterteilung: **27.08.2008**
(21) Anmeldenummer: 05795177.4
(22) Anmeldetag: 14.10.2005
(51) Int. Cl.: C22C 38/24, C22C 38/26, C22C 38/40

(54) **KRIECHFESTER MARTENSITISCH-HÄRTBARER VERGÜTUNGSSTAHL**
CREEP-RESISTANT, MARTENSITICALLY HARDENABLE, HEAT-TREATED STEEL
ACIER DE TRAITEMENT MARTENSITIQUE, DURCISSABLE ET RESISTANT AU FLUAGE

(30) Priorität: 29.10.2004 CH 17922004
(43) Veröffentlichungstag der Anmeldung: 11.07.2007
(73) Patentinhaber: Alstom Technology Ltd, 5400 Baden (CH)
(72) Erfinder: NAZMY, Mohamed Youssef, CH-5442 Fislisbach (CH); STAUBLI, Markus, CH-5605 Dottikon (CH); KÜNZLER, Andreas, CH-5400 Baden (CH)
(86) Internationale Anmeldenummer: PCT/EP2005/055252
(87) Internationale Veröffentlichungsnummer: WO 2006/045708

(56) Entgegenhaltungen:
- EP-A- 0 758 025
- EP-A- 0 931 845
- US-A- 6 030 469
- US-A1- 2002 003 008
- PATENT ABSTRACTS OF JAPAN Bd. 2000, Nr. 21, 3. August 2001 (2001-08-03) -& JP 2001 098349 A (HITACHI LTD), 10. April 2001 (2001-04-10)
- PATENT ABSTRACTS OF JAPAN Bd. 1997, Nr. 01, 31. Januar 1997 (1997-01-31) -& JP 08 225833 A (NIPPON STEEL CORP; FUJITA TOSHIO), 3. September 1996 (1996-09-03)

## Beschreibung

### Technisches Gebiet

Die Erfindung bezieht sich auf martensitisch-härtbare Stähle mit erhöhten Stickstoffgehalten, welche sich durch eine sehr gute Eigenschaftskombination, insbesondere durch einen hohen Widerstand gegen Kriechen und eine gute Duktilität, auszeichnen.

### Stand der Technik

Martensitisch-härtbare Stähle auf der Basis 9-12 % Chrom sind weitverbreitete Werkstoffe der Kraftwerkstechnik. Es ist bekannt, dass die Zugabe von Chrom im obengenannten Bereich nicht nur eine gute Beständigkeit gegen atmosphärische Korrosion, sondern auch die vollständige Durchhärtbarkeit von dickwandigen Schmiedestücken ermöglicht, so wie sie etwa als Monoblockrotoren oder als Rotorscheiben in Gas- und Dampfturbinen Anwendung finden. Bewährte Legierungen dieser Art enthalten gewöhnlich etwa 0.08 bis 0.2 % Kohlenstoff, welcher in Lösung die Einstellung einer harten martensitischen Struktur ermöglicht. Eine gute Kombination von Warmfestigkeit und Duktilität martensitischer Stähle wird durch eine Anlassbehandlung ermöglicht, in welcher sich durch die Ausscheidung von Kohlenstoff in Form von Karbiden unter gleichzeitiger Erholung der Versetzungssubstruktur eine teilchenstabilisierte Subkornstruktur bildet. Das Anlassverhalten und die hieraus resultierenden Eigenschaften können wirksam durch die Wahl und das mengenanteilsmässige Abstimmen spezieller Karbidbildner wie zum Beispiel Mo, W, V, Nb und Ta beeinflusst werden.

Festigkeiten über 850 MPa von 9-12 % Chromstählen können eingestellt werden, indem die Anlasstemperatur tief, typischer Weise im Bereich 600 bis 650 °C, gehalten wird. Die Anwendung tiefer Anlasstemperaturen führt jedoch zu hohen Übergangstemperaturen vom spröden in den duktilen Zustand (über 0 °C), womit der Werkstoff bei Raumtemperatur sprödes Bruchverhalten entfaltet. Deutlich verbesserte Duktilitäten können erreicht werden, wenn die vergütete Festigkeit unter 700 MPa abgesenkt wird. Dies wird durch ein Anheben der Anlasstemperatur auf über 700 °C erreicht. Die Anwendung erhöhter Anlasstemperaturen hat dabei den Vorteil, dass die eingestellten Gefügezustände bei erhöhten Temperaturen über längere Zeiten stabil sind. Ein typischer Vertreter, welcher in Dampfkraftwerken, insbesondere als Rotorstahl breite Verwendung gefunden hat, ist der unter DIN bekannte deutsche Stahl X20CrMoV12.1.

Es ist ferner bekannt, dass die Duktilität auf einem Festigkeitsniveau von 850 MPa durch das Zulegieren von Nickel deutlich verbessert werden kann. So ist etwa bekannt, dass durch das Zulegieren von etwa 2 bis 3 % Nickel selbst nach einer Anlassbehandlung bei Temperaturen von 600 bis 650 °C die Übergangstemperatur vom spröden in den duktilen Zustand noch unter 0 °C liegt, womit sich insgesamt eine deutliche verbesserte Kombination von Festigkeit und Duktilität einstellen lässt. Solche Legierungen finden daher dort eine breite Verwendung, wo deutlich höhere Anforderungen an sowohl Festigkeit wie auch Duktilität gestellt werden, typischer Weise als Scheibenwerkstoffe für Gasturbinenrotoren. Ein typischer Vertreter derartiger Legierungen, welcher in der Gasturbinentechnik, insbesondere als Werkstoff für Rotorscheiben breite Verwendung gefunden hat, ist der unter DIN bekannte deutsche Stahl X12CrNiMo12.

In der vergangenen Zeit wurden verschiedene Anstrengungen unternommen, um spezielle Eigenschaften dieser Stähle zu verbessern. So wird beispielsweise in der Veröffentlichung von Kern et al.: High Temperature Forged Components for Advanced Steam Power Plants, in Materials for Advanced Power Engineering 1998, Proceedings of the 6th Liege Conference, ed. by J. Lecomte-Becker et. al., die Entwicklung neuartiger Rotorstähle für Dampfturbinenanwendungen beschrieben. In derartigen Legierungen wurden die Gehalte an Cr, Mo, W unter Berücksichtigung von etwa 0.03 bis 0.07 % N, 0.03 bis 0.07 % Nb und/oder 50 bis 100 ppm B weiter optimiert, um die Kriech- und Zeitstandfestigkeiten für Anwendungen bei 600 °C zu verbessern.

Speziell für Gasturbinenanwendungen wurden auf der anderen Seite Anstrengungen unternommen, um entweder die Zeitstandfestigkeiten im Bereich von 450 bis 500°C auf hohem Duktilitätsniveau zu verbessern oder die Versprödungsneigung bei Temperaturen zwischen 425 und 500 °C zu reduzieren. So beschreibt die europäische Patentanmeldung EP 0 931 845 A1 einen in der Konstitution dem deutschen Stahl X12CrNiMo12 ähnlichen, nickelhaltigen 12 % Chromstahl, in welchem das Element Molybdän gegenüber dem bekannten Stahl X12 CrNiMo12 reduziert, jedoch ein erhöhter Gehalt an Wolfram zulegiert wurde. In DE 198 32 430 A1 ist eine weitere Optimierung eines dem X12CrNiMo12 artgleichen Stahls mit der Bezeichnung M152 offenbart, bei welchem durch die Zugabe von Seltenerd-Elementen die Versprödungsneigung im Temperaturbereich zwischen 425 und 500° C begrenzt wird.

Ein möglicher Ansatz zur Verbesserung der Warmfestigkeit bei gleichzeitig hoher Duktilität wurde mit der Entwicklung von Stählen mit erhöhten Stickstoffgehalten vorgeschlagen. In EP 0 866 145 A2 wird eine neue Klasse von martensitischen Chromstählen mit Stickstoffgehalten im Bereich zwischen 0.12 bis 0.25 % beschrieben. Bei dieser Stahlklasse wird die gesamte Gefügeausbildung durch die Bildung von Sondernitriden, insbesondere von Vanadiumnitriden gesteuert, welche durch die Schmiedebehandlung, durch die Austenitisierung, durch eine kontrollierte Abkühlbehandlung oder durch eine Anlassbehandlung in vielfältiger Weise verteilt werden können. Während die Festigkeit über die Härtungswirkung der Nitride erzielt wird, wird die Einstellung einer hohen Duktilität in dieser Patentanmeldung durch die Verteilung und Morphologie der Nitride, vor allem aber durch die Begrenzung der Kornvergröberung während des Schmiedens und während der Lösungsglühbehandlung angestrebt. Dies wird in der genannten Druckschrift durch einen sowohl erhöhten Volumenanteil wie auch durch einen hohen Teilchenvergröberungswiderstand schwerlöslicher Nitride erreicht, so dass eine dichte Dispersion von Nitriden das Kornwachstum selbst bei Austenitisierungstemperaturen von 1150 bis 1200 °C noch wirksam zu begrenzen vermag. Der wesentliche Nutzen der in EP 0 866 145 A2 aufgeführten Legierungen liegt in der Möglichkeit, die Kombination aus Festigkeit und Duktilität allein durch die Ausbildung von Nitriden hinsichtlich Verteilung und Morphologie durch eine geeignete Definition der Wärmebehandlung optimal zu beeinflussen.

Ein optimierter Ausbildungszustand von Nitriden ist jedoch nur ein Faktor zur Erreichung einer maximalen Duktilität. Ein weiterer Einflussfaktor ist durch die Wirkung von gelösten Substitutionselementen wie Nickel und Mangan zu erwarten. Von Mangan ist von den Kohlenstoffstählen her bekannt, dass dieses Element eher versprödend als duktilitätsfördernd wirkt. Insbesondere bewirkt es eine Versprödung, wenn die Legierung einer langzeitigen Glühung bei Temperaturen im Bereich 350 bis 500 °C ausgesetzt wird. Es ist ferner bekannt, dass Nickel in Kohlenstoffstählen die Duktilität verbessert, tendenziell aber auch die Warmfestigkeit bei hohen Temperaturen senkt. Dies wird mit einer reduzierten Karbidstabilität in nickelhaltigen Stählen in Beziehung gesetzt.

Aus EP 1 158 067 A1 ist ein martensitisch-härtbarer Vergütungsstahl mit folgender chemischer Zusammensetzung bekannt (Angaben in Gew.- %): 9 bis 12 Cr, 0.001 bis 0.25 Mn, 2 bis 7 Ni, 0.001 bis 8 Co, mindestens eines aus W und Mo in der Summe zwischen 0.5 und 4, 0.5 bis 0.8, mindestens eines aus Nb, Ta, Zr Hf in der Summe zwischen 0.001 bis 0.1, 0.001 bis 0.05 Ti, 0.001 bis 0.15 Si, 0.01 bis 0.1 C, 0.12 bis 0.18 N, max. 0.025 P, max. 0.015 S, max. 0.01 Al, max. 0.0012 Sb, max. 0.007 Sn, max. 0.012 As, Rest Fe und übliche Verunreinigungen, und der Massgabe, dass das Gewichtsverhältnis von Vanadium zu Stickstoff V/N im Bereich zwischen 3.5 und 4.2 liegt. Diese Legierungen zeichnen sich durch eine sehr gute Kombination von Kerbschlagarbeit bei Raumtemperatur und Warmfestigkeit bei 550 °C aus, insbesondere auch bei höheren Cr-Gehalten. Durch den relativ hohen N-Gehalt wird die Zeitstandfestigkeit erhöht. V und N liegen in dem angegebenen Bereich in nahezu stöchiometrischen Proportionen vor. Damit wird ein Optimum an Löslichkeit und Widerstand gegen Vergröberung der Vanadiumnitride erzielt. Die hohe Löslichkeit wird benötigt, um möglichst viel der ausscheidungshärtenden Vanadiumnitride in Lösung zu bringen, während ein hoher Widerstand gegen Vergröberung der Nitride gebraucht wird, um eine möglichst feinkörnige Struktur bei der in EP 1 158 067 A1 beschriebenen Wärmebehandlung erreichen zu können.

Es ist bekannt, dass sich bei Stählen mit ca. 12 % Chrom und einem erhöhten Anteil an N nachteilig im Temperaturbereich von etwa 425 bis 500 °C die α'Cr-Phase ausscheidet, welche zur Versprödung des Stahles führt. Zwar werden durch diese Ausscheidungen die Festigkeitseigenschaften erhöht, aber die Werte für Duktilität, Kerbschlagzähigkeit und Korrosionsbeständigkeit sinken. Damit sind derartige Stähle für den Einsatz in Verdichtern oder Turbinen im Kraftwerksbereich nur bedingt einsetzbar. Die Bildung von VN in derartigen Stählen verstärkt noch die Neigung zur Ausscheidung der α'Cr-Phase und damit die Versprödungsneigung im genannten Temperaturbereich.

### Darstellung der Erfindung

Der Erfindung liegt die Aufgabe zugrunde, einen martensitisch-härtbaren Vergütungsstahl mit hoher Duktilität im Temperaturbereich zwischen 350 und 500 °C und guter Kriechfestigkeit im Temperaturbereich bis 550 °C zu schaffen.

Kern der Erfindung ist ein martensitisch-härtbarer Vergütungsstahl mit folgender Zusammensetzung (Angaben in Gew.-%): 8.5 bis 9.5 Cr, 0.15 bis 0.25 Mn, 2 bis 2.7 Ni, 0.5 bis 2.5 Mo, 0.4 bis 0.8 V, 0.02 bis 0.04 Nb, 0.001 bis 0.15 Si, 0.06 bis 0.1 C, 0.11 bis 0.15 N, maximal 0.007 P, maximal 0.005 S, maximal 0.01 Al, Rest Eisen und übliche Verunreinigungen, und der Massgabe, dass das Gewichtsverhältnis von Vanadium zu Stickstoff V/N im Bereich zwischen 4.3 und 5.5 liegt.

Bevorzugte Bereiche für die einzelnen Legierungselemente der erfindungsgemässen Zusammensetzung sind in den Unteransprüchen enthalten.

Der Vorteil der Erfindung besteht darin, dass bei der genannten Legierung ein Vergütungsgefüge eingestellt wird, das sich durch eine zähe Grundmatrix und durch die Anwesenheit warmfestigkeitsbringender Nitride auszeichnet, wobei gleichzeitig eine Versprödungsneigung im Bereich zwischen 350 und 500 °C unterdrückt wird. Die Zähigkeit der Grundmatrix wird durch die Anwesenheit von Substitionselementen, vorzugsweise durch Nickel, eingestellt. Die Gehalte der Substitutionselemente sind so bestimmt, dass sie eine optimale Entfaltung von sowohl der Martensithärtung wie auch der Teilchenhärtung durch Sondernitride, vorzugsweise Vanadiumnitride, zur Einstellung einer hohen Kriechfestigkeit bei gleichzeitig guter Duktilität ermöglichen. Die Versprödungsneigung des erfindungsgemässen Stahles im Temperaturbereich von 350 bis 500 °C infolge Ausscheidung der α'Cr-Phase wird dabei durch den im Vergleich zum bekannten Stand der Technik geringen Cr-Gehalt und moderaten N-Gehalt unterdrückt.

Nachfolgend werden die bevorzugten Mengen in Gewichtsprozenten für jedes Element und die Gründe für die gewählten erfindungsgemässen Legierungsbereiche in ihrem Zusammenhang mit den hieraus resultierenden Möglichkeiten der Wärmebehandlungen aufgezeigt.

### Chrom:

Ein Gewichtsanteil von 8.5 bis 9.5 % Chrom ermöglicht eine vertretbare Durchhärtbarkeit dickwandiger Bauteile und stellt eine hinreichende Oxidationsbeständigkeit bis zu einer Temperatur von 550 °C sicher. Ein Gewichtsanteil unter 8.5 % beeinträchtigt die Durchvergütbarkeit. Gehalte oberhalb 9.5 % führen zur beschleunigten Bildung der α'Cr-Phase während des Anlassvorgangs, welche zur Versprödung des Materials führt.

### Mangan und Silizium:

Diese Elemente fördern die Anlassversprödung und müssen daher auf kleinste Gehalte begrenzt werden. Der zu spezifierende Bereich sollte unter Berücksichtigung der pfannenmetallurgischen Möglichkeiten im Bereich zwischen 0.15 und 0.25 % für Mangan und zwischen 0.001 und 0.15 % für Silizium liegen.

### Nickel:

Nickel wird als austenitstabilisierendes Element zur Unterdrückung von Delta-Ferrit eingesetzt. Darüber hinaus soll es als ein gelöstes Element in der ferritischen Matrix die Duktilität verbessern. Nickelgehalte zwischen 2 bis 2.7 Gew.-% sind optimal, da einerseits das Nickel homogen in der Matrix gelöst ist, andererseits noch kein erhöhter Anteil von Restaustenit beziehungsweise Anlassaustenit im vergüteten Martensit vorliegt.

### Molybdän:

Dieses Element verbessert die Kriechfestigkeit durch Mischkristallhärtung als partiell gelöstes Element und durch Ausscheidungshärtung während einer Langzeitbeanspruchung. Ein übermässig hoher Anteil dieses Elementes führt jedoch zu Versprödung während einer Langzeitauslagerung, welcher durch die Ausscheidung und Vergröberung der Sigma-Phase gegeben ist. Aus diesem Grund muss der maximale Anteil von Mo auf 2.5 % begrenzt werden. Ein bevorzugter Bereich liegt bei ca. 1.4 bis 1.6 %.

### Vanadium und Stickstoff:

Diese beiden Elemente zusammen kontrollieren massgeblich die Korngrössenausbildung und die Ausscheidungshärtung. Die Gefügeausbildungsformen sind dann optimal, wenn die Elemente Vanadium und Stickstoff in einem leicht überstöchiometrischem V/N-Verhältnis zulegiert sind. Ein leicht überstöchiometrisches Verhältnis erhöht auch die Stabilität des Vanadiumnitrids gegenüber der des Chromnitrids. Insgesamt bevorzugt wird ein V/N Verhältnis im Bereich zwischen 4.3 bis 5.5. Der konkrete Gehalt an Stickstoff und Vanadiumnitriden richtet sich nach dem optimalen Volumenanteil der Vanadiumnitride, welche während der Lösungsglühung als unlösliche Primärnitride zurückbleiben sollen. Je grösser der Gesamtanteil von Vanadium und Stickstoff ist, umso grösser derjenige Anteil der Vanadiumnitride, welcher nicht mehr in Lösung geht und umso grösser die Kornfeinungswirkung. Der positive Einfluss der Kornfeinung auf die Duktilität ist jedoch begrenzt, da mit zunehmendem Volumenanteil von Primämitriden die Primärnitride selbst die Duktilität begrenzen. Da VN auch die Neigung zur Bildung der spröden α'Cr-Phase erhöht, sollte der bevorzugte Gehalt an Stickstoff im Bereich von 0.11 bis 0.12 Gew.- % und derjenige von Vanadium im Bereich zwischen 0.5 und 0.6 Gew.- % liegen. Denkbar sind Bereichen von 0.11 bis 0.15 Gew.- % für N und 0.4-0.8 Gew.- % V.

### Niob:

Neben Vanadium ist Niob ein bevorzugtes Element unter den Sondemitridbildnern. Der bevorzugte Bereich liegt bei 0.02 bis 0.04 Gew.- %. In diesen kleinen Beimengungen wird der Kornvergröberungswiderstand beim Lösungsglühen erhöht und die Stabilität von primären und auszuscheidenden V8N,C)-Nitriden durch partielle Substitution von V erhöht.

### Phosphor und Schwefel:

Diese Elemente verstärken zusammen mit Silizium und Mangan die Anlassversprödung bei Langzeitauslagerungen im Bereich zwischen 350 und 500°C. Diese Elemente sollten daher auf minimal tolerierbare Anteile begrenzt werden.

### Aluminium:

Dieses Element ist ein starker Nitridbildner, welcher Stickstoff schon in der Schmelze abbindet und damit die Wirksamkeit des zulegierten Stickstoffs stark beeinträchtigt. Die in der Schmelze gebildeten Aluminiumnitride sind sehr grob und senken die Duktilität. Aluminium muss daher auf einen Gewichtsanteil von 0.01 % begrenzt werden.

### Kohlenstoff:

Kohlenstoff bildet beim Anlassen Chromkarbide, welche für eine verbesserte Kriechfestigkeit förderlich sind. Bei zu hohen Kohlenstoffgehalten führt der hieraus resultierende erhöhte Volumenanteil von Karbiden jedoch zu einer Duktilitätsminderung, welche insbesondere durch die Karbidvergröberung während einer Langzeitauslagerung zum Tragen kommt. Der Kohlenstoffgehalt sollte daher nach oben auf 0.1 % begrenzt werden. Nachteilig ist auch die Tatsache, dass Kohlenstoff die Aufhärtung beim Schweissen verstärkt. Der besonders bevorzugte Kohlenstoffgehalt liegt im Bereich zwischen 0.06 und 0.08 Gew.- %.

### Kurze Beschreibung der Zeichnung

In der Zeichnung ist ein Ausführungsbeispiel der Erfindung dargestellt. Die einzige Figur zeigt die Abhängigkeit der Spannung von der Zeit für das Erreichen einer Kriechdehnung von 1 % bei 550 °C für eine erfindungsgemässe Legierung und eine aus dem Stand der Technik bekannte Legierung.

### Wege zur Ausführung der Erfindung

Nachfolgend wird die Erfindung anhand von Ausführungsbeispielen und der Fig. 1 näher erläutert.

Tabelle 1 gibt die chemische Zusammensetzung (in Gew.- %) einer bevorzugten erfindungsgemässen Legierung (DM13) und von Vergleichslegierungen wieder:

**Tabelle 1: Chemische Zusammensetzung**

| | **DM13A-2** | **St13TNiEL** | **Legierung** **Typ "D"** |
|---|---|---|---|
| **C** | 0.08 | 0.12 | 0.04 |
| **Cr** | 9.0 | 11.5 | 11.2 |
| **Mn** | 0.19 | Max. 0.25 | 0.05 |
| **Ni** | 2.4 | 2.3 | 3.06 |
| **Co** | | | 4.02 |
| **Mo** | 1.4 | 1.5 | 1.83 |
| **V** | 0.6 | 0.25 | 0.61 |
| **Nb** | 0.04 | | 0.03 |
| **Si** | 0.13 | 0.25 | <0.02 |
| **N** | 0.117 | 0.035 | 0.156 |
| **Al** | 0.008 | | <0.02 |
| **P** | | Max. 0.025 | 0.004 |
| **S** | | Max. 0.015 | 0.002 |
| **V/N** | 5.13 | 7.24 | 3.91 |

Es wurden 10 kg Schmelzen in einem Induktionsofen erschmolzen und anschliessend geschmiedete Flachstäbe mit den Abmessungen 20mmx80mm hergestellt. Die folgenden Wärmebehandlungen wurden durchgeführt:
DM13A-2:
   1100°C/3h/schnelle Luftabkühlung (Ventilator) + 640°C/5h/Luftabkühlung
St13TNiEL:
   1050-1080 °C/>0.5h/Öl + 630-650 °C/>2h/Luftabkühlung
Legierung "D":
   1180°C/2h/Luftabkühlung + 640°C/2h/Luftabkühlung + 600°C/1h/Ofenabkühlung

In Tabelle 2 sind experimentelle Daten zur Ermittlung der Kerbschlagenergie bei Raumtemperatur enthalten:

**Tabelle 2: Kerbschlagenergie für verschiedene unterschiedlich behandelte Legierungen**

| **Legierung** | **Bedingungen** | **Kerbschlagenergie in J** |
|---|---|---|
| **DM13A-2** | Ausgangszustand nach obiger Wärmebehandlung | 76 |
| | Ausgelagert bei 400°C/1032h | 90 |
| | Ausgelagert bei 480°C/1032h | 58 |
| **St13TNiEL** | Ausgangszustand nach obiger Wärmbehandlung | >40 (gefordert) |
| **Legierung "D"** | Ausgangszustand nach obiger Wärmebehandlung | 106 |
| | Ausgelagert bei 300°C/5000h | 57 |
| | Ausgelagert bei 380°C/5000h | 36 |
| | Ausgelagert bei 450°C/5000h | 21 |
| | Ausgelagert bei 500°C/5000h | 54 |

Man erkennt deutlich die Reduktion der Kerbschlagarbeit bei der Legierung "D" nach einer Auslagerung der Proben im Bereich zwischen 300 und 500°C. Dies ist in der Ausscheidung der α'Cr-Phase begründet. Bei der erfindungsgemässen Legierung DM13A-2 ist die Neigung zur Ausscheidung dieser Phase dagegen verringert, so dass auch die Versprödung im genannten Temperaturbereich geringer ausfällt.

Zugversuche bei Raumtemperatur und bei 550°C der oben beschriebenen wärmebehandelten Proben (Ausgangszustand) brachten die in Tabelle 3 enthaltenen Ergebnisse:

| **Legierung** | **T in °C** | **Streckgren. in MPa** | **Zugfest in MPa** | **Dehnung in %** | **Einschnür. in %** | **E-Mod. in GPa** |
|---|---|---|---|---|---|---|
| **DM13A-2** | 20 | 928 | 1036 | 14.4 | 64 | 212 |
| | 550 | 600 | 637 | 19.9 | 75.3 | 155 |
| **St13TNiEL** | 20 | 852 | 985 | | | |
| | 550 | 470 | 530 | | | |
| **Legierung** | 20 | 975 | 1068 | 15.2 | 67 | |
| **"D"** | 550 | 714 | 750 | 15.0 | 72 | |

Die erfindungsgemässe Legierung zeichnet sich sowohl durch eine hohe Warmfestigkeit bei 550 °C aus, als auch durch eine hohe Duktilität und einen guten E-Modul.

In der einzigen Figur ist in Abhängigkeit von der Zeit die Spannung für 1 % Kriechdehnung bei 550 °C für die Legierungen DM13A-2 und St13TNiEL dargestellt. Der Vorteil der erfindungsgemässen Legierung kommt bei hohen Auslagerungszeiten zum Tragen.
Selbstverständlich ist die Erfindung nicht auf das beschriebene Ausführungsbeispiel beschränkt.

## Patentansprüche

1. Martensitisch-härtbarer Vergütungsstahl **gekennzeichnet durch** folgende chemische Zusammensetzung (Angaben in Gew.- %): 8.5 bis 9.5 Cr, 0.15 bis 0.25 Mn, 2 bis 2.7 Ni, 0.5 bis 2.5 Mo, 0.4 bis 0.8 V, 0.001 bis 0.15 Si, 0.06 bis 0.1 C, 0.11 bis 0.15 N, 0.02 bis 0.04 Nb, maximal 0.007 P, maximal 0.005 S, maximal 0.01 Al, Rest Eisen und übliche Verunreinigungen, und der Massgabe, dass das Gewichtsverhältnis von Vanadium zu Stickstoff V/N im Bereich zwischen 4.3 und 5.5 liegt.

2. Martensitisch-härtbarer Vergütungsstahl nach Anspruch 1, **gekennzeichnet durch** 8.5 bis 9 Gew.- %Cr.

3. Martensitisch-härtbarer Vergütungsstahl nach Anspruch 1, **gekennzeichnet durch** 0.2 Gew.- % Mn.

4. Martensitisch-härtbarer Vergütungsstahl nach Anspruch 1, **gekennzeichnet durch** 2.3 bis 2.6 Gew.- % Ni.

5. Martensitisch-härtbarer Vergütungsstahl nach Anspruch 1, **gekennzeichnet durch** 1.4 bis 1.6 Gew.- % Mo.

6. Martensitisch-härtbarer Vergütungsstahl nach Anspruch 1, **gekennzeichnet durch** 0.5 bis 0.6 Gew.- % V.

7. Martensitisch-härtbarer Vergütungsstahl nach Anspruch 1, **gekennzeichnet durch** 0.11 bis 0.12 Gew.- % N.

8. Martensitisch-härtbarer Vergütungsstahl nach Anspruch 1, **gekennzeichnet durch** 0.06 bis 0.08 Gew.- % C.

## Claims

1. Maraging heat-treatment steel, **characterized by** the following chemical composition (details in % by weight): 8.5 to 9.5 Cr, 0.15 to 0.25 Mn, 2 to 2.7 Ni, 0.5 to 2.5 Mo, 0.4 to 0.8 V, 0.001 to 0.15 Si, 0.06 to 0.1 C, 0.11 to 0.15 N, 0.2 to 0.4 Nb, max 0.007 P, max 0.005 S, max 0.01 Al, remainder iron and standard impurities, with the proviso that the vanadium to nitrogen weight ratio V/N is in the range between 4.3 and 5.5.

2. Maraging heat-treatment steel according to Claim 1, **characterized by** 8.5 to 9% Cr by weight.

3. Maraging heat-treatment steel according to Claim 1, **characterized by** 0.2% by weight Mn.

4. Maraging heat-treatment steel according to Claim 1, **characterized by** 2.3 to 2.6% by weight Ni.

5. Maraging heat-treatment steel according to Claim 1, **characterized by** 1.4 to 1.6% Mo by weight.

6. Maraging heat-treatment steel according to Claim 1, **characterized by** 0.5 to 0.6% by weight V.

7. Maraging heat-treatment steel according to Claim 1, **characterized by** 0.11 to 0.12% N by weight.

8. Maraging heat-treatment steel according to Claim 1, **characterized by** 0.06 to 0.08% C by weight.

## Revendications

1. Acier de traitement durcissable martensitique, **caractérisé par** la composition chimique suivante (données en % en poids) : de 8,5 à 9,5 de Cr, de 0,15 à 0,25 de Mn, de 2 à 2,7 de Ni, de 0,5 à 2,5 de Mo, de 0,4 à 0,8 de V, de 0,001 à 0,15 de Si, de 0,06 à 0,1 de C, de 0, 11 à 0, 15 de N, de 0, 02 à 0,04 de Nb, au plus 0, 007 de P, au plus 0, 005 de S, au plus 0,01 de Al, le reste étant constitué de fer et d'impuretés habituelles, à condition que le rapport pondéral entre le vanadium et l'azote V/N soit dans la plage comprise entre 4,3 et 5,5.

2. Acier de traitement durcissable martensitique selon la revendication 1, **caractérisé par** de 8,5 à 9 % en poids de Cr.

3. Acier de traitement durcissable martensitique selon la revendication 1, **caractérisé par** 0,2 % en poids de Mn.

4. Acier de traitement durcissable martensitique selon la revendication 1, **caractérisé par** de 2,3 à 2,6 % en poids de Ni.

5. Acier de traitement durcissable martensitique selon la revendication 1, **caractérisé par** de 1,4 à 1,6 % en poids de Mo.

6. Acier de traitement durcissable martensitique selon la revendication 1, **caractérisé par** de 0,5 à 0,6 % en poids de V.

7. Acier de traitement durcissable martensitique selon la revendication 1, **caractérisé par** de 0,11 à 0,12 % en poids de N.

8. Acier de traitement durcissable martensitique selon la revendication 1, **caractérisé par** de 0,06 à 0,08 % en poids de C.
